# EUROPÄISCHE PATENTSCHRIFT

(11) **EP 0 052 735 B1**
(45) Veröffentlichungstag und Bekanntmachung des Hinweises auf die Patenterteilung: **13.02.1985**
(21) Anmeldenummer: 81108099.3
(22) Anmeldetag: 09.10.1981
(51) Int. Cl.: G03C 1/87, G03C 1/86

(54) **Weisser fotografischer Papierträger und Verfahren zu seiner Herstellung**
White photographic paper support and method of producing the same
Support photographique blanc en papier et procédé pour sa préparation

(30) Priorität: 21.11.1980 DE 3043864
(43) Veröffentlichungstag der Anmeldung: 02.06.1982
(73) Patentinhaber: Felix Schoeller jr Foto- und Spezialpapiere GmbH & Co. KG, 49086 Osnabrück (DE)
(72) Erfinder: Wanka, Rudolf, Dr.-Ing., D-4500 Osnabrück (DE); Wilke, Heinz, Dipl.-Ing., D-4500 Osnabrück (DE); Wysk, Wolfram, D-4513 Belm (DE); Jensen, Uwe, D-4500 Osnabrück (DE)
(74) Vertreter: Rücker, Wolfgang

## Beschreibung

Die Erfindung betrifft ein fotografisches Trägermaterial, bestehend aus Papier und mindestens einer auf dem Papier angeordneten Titandioxid in einer Menge zwischen 10 und 20 Gew.-% sowie gegebenenfalls Farbpigmente und/oder gegebenenfalls optische Aufheller enthaltenden Polyolefinschicht sowie ein Verfahren zur Herstellung eines fotografischen Trägermaterials.

Wasserfeste fotografische Papiere bestehen aus einem Papierträger mit auf beiden Seiten aufgebrachten Kunstharzfilmen und einem aus einer oder mehreren Schichten bestehenden, auf Silbersalze basierenden lichtempfindlichen Überzug auf einer der Kunstharzoberflächen.

Die auf dem Basispapier liegenden Kunstharzfilme können gemäß DE-B-1 447 815 aus Polyolefin, z. B. Polyäthylen, bestehen und mittels Extrusionsbeschichtung auf das Papier geschichtet werden.

Der unter der bzw. den lichtempfindlichen Schichten angeordnete Kunstharzfilm (Vorderseitenbeschichtung) enthält üblicherweise lichtreflektierendes Weißpigment sowie gegebenenfalls Nuancierfarbstoffe, optischen Aufheller und/oder andere Zusätze, wie Gleitmittel und antistatisch wirkende Verbindungen.

Der auf der Rückseite angeordnete Kunstharzfilm (Rückseitenbeschichtung) kann pigmentiert oder pigmentfrei sein und/oder andere Zusätze enthalten, die sich aus der jeweiligen Verwendung des Laminates als fotografischer Träger ergeben.

Wichtigster Bestandteil in der zwischen Basispapier und lichtempfindlichen Schichten liegenden Vorderseitenbeschichtung ist neben dem hydrophoben Kunstharzbinder das lichtreflektierende Weißpigment. Dieses Weißpigment ist nicht nur bestimmend für den visuellen Eindruck eines fotografischen Bildes, sondern auch für die Abbildungsqualität und die Haltbarkeit des in den angrenzenden fotografischen Schichten erzeugten fotografischen Bildes.

US-A-3 833 380 beschreibt als Weißpigment in einer Polyäthylenschicht ein Rutil-Titandioxid, weil die an sich bekannte UV-Licht-Absorption des Rutils sich als vorteilhaft für die Haltbarkeit farbfotografischer Bilder erwies.

DE-A-2 529 989 schlägt die Verwendung eines speziellen, mit Aluminiumoxidhydrat oberflächenbehandelten Anatas-Titandioxids vor, weil der Weißgrad höher ist als bei dem verbreiteten Rutil-Titandioxid gemäß US-A-3 833 380. Und in US-A-4185 480 wird die kombinierte Verwendung von Rutil-Titandioxid mit Anatas-Titandioxid vorgeschlagen, weil eine solche Mischung in vorteilhafter Weise die dem Rutil eigene Deckkraft, Lichtbeständigkeit und Abbildungsschärfe mit der dem Anatas eigenen höheren Weiße und besseren Verträglichkeit mit optischem Aufheller kombiniert.

Gegen manche Pigmente entwickelte sich ein Vorurteil, weil die beschriebenen Pigment-Überzugsmischungen nicht zu einem funktionsfähigen Produkt nachgearbeitet werden können. DE-A-2 654 220 schlägt z. B. die Verwendung von 5-40% Calciumcarbonat als Weißpigment vor, das zu einer Produktionsverbilligung führt, aufgrund seiner geringen Teilchendurchmesser von unter 0,4 f.lm die Oberflächeneigenschaften verbessern und eine besondere, die Haftung fotografischer Schichten vermittelnde Oberflächenbehandlung überflüssig machen soll.

Es ist ferner bekannt, den pigmentierten Kunstharzüberzug durch Zusatz von Farbpigmenten zu nuancieren. Durch solche Zusätze kann nicht nur ein gelbliches Aussehen des Überzuges kompensiert werden, was z. B. bei Verwendung von TiO_{z}-Rutil wünschenswert ist, sondern es wird auch der Weißeindruck der Oberfläche dem jeweiligen Geschmack angepaßt. Schließlich können Zusätze von kleinen Mengen farbiger Pigmente auch dazu dienen, spezifische Farbfehler von fotografischen Schichten zu kompensieren.

Nach der DE-A-2 734 090 werden Rot- oder Violettpigmente gegebenenfalls gemeinsam mit Blaupigment in das Titandioxid enthaltende Polyolefin eingemischt. Das Titandioxid kann auch durch andere Weißpigmente ersetzt sein oder mit anderen Weißpigmenten kombiniert sein. Genaue Hinweise, wie das geschehen soll, sind dieser Offenlegungsschrift nicht entnehmbar.

Auch der Zusatz sogenannter optischer Aufheller z. B. 2,5-Di-(5-tert.butyl-benzoxazolyl-2')-thiophen zur pigmentierten Bildträgerschicht ist seit langem bekannt.

Die mittels Extrusionsbeschichtung aufgebrachte pigmentierte und gegebenenfalls nuancierte und/ oder aufgehellte weiße Vorderseitenschicht wird nach ihrer Verfestigung üblicherweise oberflächenbehandelt, um zu erreichen, daß darauf angeordnete fotografische Schichten trotz des hydrophoben Charakters des Kunstharzes gut haften. Vorzugsweise wird die in DE-A-1 447 611 beschriebene Coronabehandlung der hydrophoben Oberfläche angewandt.

Nachteilig an den gemäß dem beschriebenen Stand der Technik zusammengesetzten pigmentierten Vorderseitenschichten ist zunächst, daß alle beschriebenen Weißpigmente mit Ausnahme des in der DE-A-2 654 220 benutzten Calciumcarbonates den Abbau des polyolefinischen Kunstharzbinders fördern. Während einer Extrusionsbeschichtung mittels Breitschlitzdüsen bewirken Abbauprodukte bereits nach wenigen Tagen bis maximal 2 Wochen starke Korrosionserscheinungen an den Düsenlippen. Deshalb ist es erforderlich, diese in kurzen Abständen nachzuschleifen, da andernfalls das Profil des aus der Schmelze aufgebrachten Überzuges ungleichmäßig wird und im Extremfall eine Verunreinigung der Oberfläche eintritt.

Eine andere Folge des ungünstigen Einflusses der verwendeten Weißpigmente ist, daß die Zerstö rung des Binders, z. B. Polyäthylen, auch nach Verarbeitung zu fotografischen Bildern fortschreitet.

Ein besonders gravierender Nachteil zeigt sich, wenn zusammen mit dem Weißpigment kleine Mengen farbiger Pigmente oder optischer Aufheller verarbeitet werden. Dann wird im extrudierten Film erkennbar, daß insbesondere bei Verwendung eines Titandioxids als Weißpigment bislang nicht erklärbare Inhomogenitäten in der Pigmentverteilung auftreten, die in Laufrichtung als Streifen unterschiedlicher Farbintensität und Dicke sichtbar sind. Es ist denkbar, daß aufgrund einer Oberflächenreaktion des Pigments mit dem Binder irreversible Agglomeriationen entstanden sind, es können aber auch durch den z. B. vom Ti0₂ ausgehenden Polymerabbau reaktive Knäuel entstanden sein, die zu sogenannten »Gelkörpern« führen. Entscheidend ist, daß im beschichteten Material eine unerwünschte Längsstreifigkeit sichtbar ist, der eine ungleichmäßige Pigmentverteilung zugrundeliegt, die bislang nicht sicher vermieden werden kann.

Die hier beschriebenen Nachteile treten grundsätzlich bei allen in der Literatur beschriebenen Weißpigmenten auf (Ti0₂, Sb_{z}0₃, Zr0₂, TiP₂0₇) mit Ausnahme von Calciumcarbonat. Calciumcarbonat ist jedoch wegen seines niedrigen Brechungsindex nicht als Pigment in fotografischen Trägern geeignet. Eine Folge des niedrigen Brechungsindex ist die im Vergleich zu Ti0₂ enthaltenden Trägern deutlich schlechtere Bildschärfe.

Aufgabe der Erfindung ist es daher, einen wasserfesten weißen fotografischen Papierträger zu schaffen, der die Deckkraft und Weiße eines mit Titandioxid in Polyolefin beschichteten Materials hat, aber die Nachteile dieses Mischungssystems vermeidet. Insbesondere ist es Aufgabe der Erfindung, ein Verfahren zur Beschichtung vorzuschlagen, durch das Korrosion an den Düsenlippen der Breitschlitzdüse völlig vermieden und auch bei Verwendung beliebiger Zusätze von Nuancierfarbpigmenten eine streifenfreie homogene Beschichtung mit Titandioxid enthaltenden Polyolefinmischungen ermöglicht wird.

Diese Aufgabe wird bei einem Material der eingangs beschriebenen Art dadurch gelöst, daß die Polyolefinschicht zusätzlich 0,1-5 Gew--% eines Erdalkalimetallcarbonats und/oder 0,2-10 Gew.-% eines Erdalkalioxids enthält.

Bevorzugt sind Oxide und Carbonate des Calciums oder Magnesiums, aber auch die entsprechenden Verbindungen von Strontium und Barium eignen sich als erfindungsgemäße Zusätze zu Titandioxid enthaltenden Polyolefinüberzugsmassen für die Extrusionsbeschichtung von fotografischen Papieren.

Die mit einer erfindungsgemäßen pigmentierten und stabilisierten Polyolefin-Mischung zu beschichtende Papierunterlage kann ein beliebiges fotografisches Basispapier sein, das entweder unter Verwendung von Alkylketendimer neutral geleimt ist oder eine bekannte saure Leimung auf der Basis von gefällten Harzseifen, Fettsäureseifen oder Fettsäureanhydriden hat. Vorzugsweise tragen die Basispapiere außerdem eine abdichtende und/oder Haftung vermittelnde Oberflächenleimung aus wasserlöslichen oder in Wasser dispergierbaren Substanzen. Der Oberflächenstrich kann gemäß DE-B-1 422 865 oder DE-A-2 326 759 antistatisch wirksame Substanzen sowie gegebenenfalls Pigmente und/oder hydrophobierende Zusätze und/oder färbende Zusätze enthalten. Das Basispapier kann ausschließlich aus Zellstoffasern oder aus Mischungen von Zellstoffasern mit synthetischen Fasern hergestellt sein. Es kann ein Flächengewicht von 60-300 g/m^{z} (vorzugsweise 70-200 g/m²) haben.

Die Pigment enthaltende Polyolefinbeschichtungsmasse kann auf einer oder beiden Papierseiten aufgezogen sein. Sie besteht im wesentlichen aus einem Polyolefin, einem Titandioxid sowie dem erfindungsgemäßen Zusatz eines Erdalkalimetallcarbonats oder -oxids. Sie kann gegebenenfalls optischen Aufheller und/oder Nuancierlarbstoffe und/oder Antioxidantien und/oder Gleitmittel enthalten und wird mittels Extrusionsbeschichtung bei üblichen Temperaturen von 280 bis 330° C aufgezogen. Das Polyolefin ist vorzugsweise Polyäthylen. Es kann sowohl Polyäthylen mit hoher Dichte als auch solches mit niedriger Dichte verwendet werden. Das Polyolefinharz kann aber auch ein Äthylencopolymer oder Polypropylen sein.

Die Erfindung wird anhand der nachfolgenden Beispiele näher beschrieben.

### Beispiel 1

Ein ca. 130 g/m² schweres fotografisches Basispapier wurde mittels Extrusionsbeschichtung vorderseitig mit ca. 30 g/m² einer pigmentierten Kunstharzmischung überzogen. Die Zusammensetzung der Mischung war

Die Rückseite wurde mit ca. 30 g/m² einer Mischung aus

überzogen.

### Beispiel 2

Ein ca. 130 g/m^{z} schweres fotografisches Basispapier wurde vorderseitig mit ca. 30 g/m^{z} einer pigmentierten Kunstharzmischung überzogen. Die Zusammensetzung der Mischung war

Die Rückseite wurde wie im Beispiel 1 überzügen.

### Beispiel 3

Ein ca. 130 g/m² schweres fotografisches Basispapier wurde wie im Beispiel 2 beidseitig überzogen mit dem Unterschied, daß der Vorderseitenüberzug 0,5 Gew.-% Strontiumcarbonat anstelle von Magnesiumcarbonat enthielt.

### Beispiel 4

Ein ca. 130 g/m² schweres fotografisches Basispapier wurde wie im Beispiel 2 beidseitig überzogen mit dem Unterschied, daß der Vorderseitenüberzug 0,5 Gew.-% Calciumoxid anstelle von Magnesiumcarbonat enthielt.

### Beispiel 5

Ein ca. 100 g/m² schweres fotografisches Basispapier wurde mittels Extrusionsbeschichtung vorderseitig mit ca. 20 g/m² einer Kunstharzmischung überzogen. Die Zusammensetzung der Mischung war

Die Rückseite wurde mit ca. 20 g/m² einer gleichen Polyäthylenmischung wie im Beispiel 1 überzogen.

### Beispiel 6

Ein ca. 70 g/m² schweres fotografisches Basispapier wurde mittels Extrusionsbeschichtung vorderseitig mit ca. 15 g/m² einer Kunstharzmischung überzogen. Die Zusammensetzung der Mischung war:

Die Rückseite wurde mit ca. 15 g/m² einer gleichen Polyäthylenmischung wie im Beispiel 1 überzogen.

### Vergleichsbeispiel

Als Vergleiche zu den in den Beispielen 1 bis 6 beschriebenen kunstharzbeschichteten fotografischen Papierträgern wurden als Beispiele 7 bis 18 entsprechende beschichtete Papierträger hergestellt, die sich von den erfindungsgemäßen Beispielen nur dadurch unterschieden, daß die vorderseitige pigmentierte Überzugsmischung frei von dem in den Beispielen 1 bis 6 enthaltenen Erdalkalimetalloxid oder Erdalkalimetallcarbonat war.

### Prüfung der beschichteten Trägermaterialien (Beispiele 1-18)

Die beschichteten Trägermaterialien wurden sowohl hinsichtlich ihres unterschiedlichen Laufverhaltens bei der Extrusionsbeschichtung und hinsichtlich der Homogenität der Einfärbung der Vorderseitenschicht miteinander verglichen als auch nach üblicher Coronabehandlung der Oberfläche mit einer lichtempfindlichen Silberhalogenidschicht überzogen und zu fotografischen Bildern verarbeitet. Die fotografischen Bilder wurden bezüglich Bildschärfe miteinander verglichen.

In Tabelle 2 sind die wesentlichen Ergebnisse der Prüfungen zusammengestellt. Daraus ergibt sich eindeutig die überlegene Qualität der erfindungsgemäß unter Verwendung von Mischungen aus Titandioxid mit Erdalkalioxiden oder Erdalkalicarbonaten hergestellten beschichteten fotografischen Trägerpapiere.

Zur weiteren Erläuterung sind in der beigefügten Zeichnung mit Fig. 1 bis 3 weiße fotografische Trägermaterialien der Erfindung in verschiedener Ausgestaltung dargestellt. Das Bezugszeichen 1 bezeichnet das Papier, das Bezugszeichen 2 die aus einem Polyolefin gemäß der Erfindung bestehende Beschichtung, die gemäß den Beispielen 1 bis 6 ausgestaltet ist. Das Bezugszeichen 3 ist eine haftvermittelnde Schicht, gegebenenfalls mit Zusätzen wie einem Aufheller, das Bezugszeichen 4 bezeichnet die lichtempfindliche Schicht oder Schichten, das Bezugszeichen 5 die Rückseitenbeschichtung ebenfalls aus einem Polyolefin, das transparent oder pigmentiert sein kann, beispielsweise mit Ruß. Das Bezugszeichen 6 ist ein Rückseitenstrich, um das fotografische Papier beschreibbar zu machen und/oder antistatisch auszurüsten. In Fig. 3 ist zwischen der Polyolefinschicht und dem Papier noch ein Vorstrich 7 vorgesehen, der direkt auf das Papier aufgebracht ist, um diesem zusätzliche Glättung zu geben bzw. um als Haftvermittler zu dienen. Das Bezugszeichen 8 ist eine Rückseitenbeschichtung, die hier als Anticurlschicht dient, also ein Krümmen des Papiers verhindern soll.

## Patentansprüche

1. Fotografisches Trägermaterial, bestehend aus Papier und mindestens einer auf dem Papier angeordneten Titandioxid in einer Menge zwischen 10 und 20 Gew.-% sowie gegebenenfalls Farbpigmente und/oder gegebenenfalls optische Aufheller enthaltenden Polyolefinschicht, dadurch gekennzeichnet, daß die Polyolefinschicht zusätzlich 0,1-5 Gew.-% eines Erdalkalimetallcarbonats und/oder 0,2-10 Gew.-% eines Erdalkalimetalloxids enthält.

2. Fotografisches Trägermaterial gemäß Anspruch 1, dadurch gekennzeichnet, daß das Erdalkalimetallcarbonat Calciumcarbonat ist.

3. Fotografisches Trägermaterial gemäß Anspruch 1, dadurch gekennzeichnet, daß das Erdalkalimetallcarbonat Magnesiumcarbonat ist.

4. Fotografisches Trägermaterial gemäß Anspruch 1, dadurch gekennzeichnet, daß das Erdalkalimetallcarbonat eine Mischung aus zwei oder mehr Erdalkalimetallcarbonaten ist.

5. Fotografisches Trägermaterial gemäß Anspruch 1, dadurch gekennzeichnet, daß das Erdalkalimetalloxid Calciumoxid ist.

6. Fotografisches Trägermaterial gemäß Anspruch 1, dadurch gekennzeichnet, daß das Erdalkalimetalloxid Magnesiumoxid ist.

7. Fotografisches Trägermaterial gemäß Anspruch 1, dadurch gekennzeichnet, daß das Erdalkalimetalloxid eine Mischung aus zwei oder mehr Erdalkalimetalloxiden ist.

8. Fotografisches Trägermaterial gemäß Anspruch 1, dadurch gekennzeichnet, daß die Polyolefinschicht eine Mischung aus Erdalkalimetallcarbonat und Erdalkalimetalloxid enthält.

9. Fotografisches Trägermaterial gemäß Anspruch 1-8, dadurch gekennzeichnet, daß die Rückseite ebenfalls mit Polyolefin beschichtet ist.

10. Fotografisches Trägermaterial gemäß Anspruch 1-9, dadurch gekennzeichnet, daß die vorderseitige pigmentierte Polyolefinschicht durch physikalische oder chemische Vorbehandlung für die Aufnahme einer fotografischen Schicht vorbereitet ist.

11. Verfahren zur Herstellung eines fotografischen Trägermaterials, bei dem auf ein Papier mindestens eine Titandioxid in einer Menge zwischen 10 und 20 Gew.-% sowie gegebenenfalls Farbpigmente und/oder gegebenenfalls optische Aufheller enthaltende Polyolefinschicht mittels Extrusionsbeschichtung mit Breitschlitzdüse aufgebracht wird, dadurch gekennzeichnet, daß in die Extrusionsschmelze zusätzlich 0,1-5 Gew.-% eines Erdalkalimetallcarbonats und/oder 0,2-10 Gew.-% eines Erdalkalimetalloxids eingearbeitet wird.

## Claims

1. Photographic film base material, consisting of paper and at least one polyolefin coating, disposed on the paper and containing titanium dioxide in a quantity between 10 und 20% by weight also if necessary colouring pigments and/or if necessary optical brighteners, characterized in that the polyolefin coating additionally contains 0.1-5% by weight of an alkaline earth metal carbonate and/or 0.2-10% by weight of an alkaline earth metal oxide.

2. Photographic film base material according to claim 1, characterized in that the alkaline earth metal carbonate is calcium carbonate.

3. Photographic film base material according to claim 1, characterized in that the alkaline earth metal carbonate is magnesium carbonate.

4. Photographic film base material according to claim 1, characterized in that the alkaline earth metal carbonate is a micture of two or more alkaline earth metal carbonates.

5. Photographic film base material according to claim 1, characterized in that the alkaline earth metal oxide is calcium oxide.

6. Photographic film base material according to claim 1, characterized in that the alkaline earth metal oxide is magnesium oxide.

7. Photographic film base material according to claim 1, characterized in that the alkaline earth metal is a mixture of two or more alkaline earth metal oxides.

8. Photographic film base material according to claim 1, characterized in that the polyolefin coating contains a mixture of alkaline earth metal carbonate and alkaline earth metal oxide.

9. Photographic film base material according to claims 1 to 8, characterized in that the rear side also is coated with polyolefin.

10. Photographic film base material according to claims 1 to 9, characterized in that the pigmented polyolefin coating on the front side is prepared for receiving a photographic coating by physical or chemical treatment.

11. Process for the production of a photographic film base material, wherein at least one polyolefin coating, containing titanium dioxide in a quantity between 10 and 20% by weight, also if necessary colouring pigments and/or if necessary optical brighteners, is applied onto a paper by means of extrusion coating with a fishtail die, characterized in that additionally 0.1-5% by weight of an alkaline earth metal carbonate and/or 0.2-10% by weight of an alkaline earth metal oxide is incorporated into the extrusion melt.

## Revendications

1. Matière de support photographique, constituée de papier et d'au moins une couche d'une polyoléfine disposée sur le papier, contenant du dioxyde de titane en une quantité comprise entre 10 et 20% en poids, éventuellement un pigment colorant et/ou éventuellement un azurant optique, caractérisée en ce que la couche de polyoléfine contient en outre 0,1 à 5% en poids d'un carbonate d'un métal alcalino-terreux et/ou 0,2-10% en poids d'un oxyde d'un métal alcalino-terreux.

2. Matière de support photographique selon la revendication 1, caractérisée en ce que le carbonate d'un métal alcalino-terreux est le carbonate de calcium.

3. Matière de support photographique selon la revendication 1, caractérisée en ce que le carbonate d'un métal alcalino-terreux est le carbonate de magnésium.

4. Matière de support photographique selon la revendication 1, caractérisée en ce que le carbonate d'un métal alcalino-terreux est un mélange d'au moins deux carbonates de métaux alcalino-terrex.

5. Matière de support photographique selon la revendication 1, caractérisée en ce que l'oxyde d'un métal alcalinoterreux est l'oxyde de calcium.

6. Matière de support photographique selon la revendication 1, caractérisée en ce que l'oxyde d'un métal alcalinoterreux est l'oxyde de magnésium.

7. Matière de support photographique selon la revendication 1, caractérisée en ce que l'oxyde d'un métal alcalinoterreux est un mélange d'au moins deux oxydes de métaux alcalino-terreux.

8. Matière de support photographique selon la revendication 1, caractérisée en ce que la couche de polyoléfine contient un mélange de carbonate de métal alcalino-terreux et d'oxyde de métal alcalino- terreux.

9. Matière de support photographique selon l'une quelconque des revendications 1 à 8, caractérisée en ce que l'envers est lui aussi enduit d'une polyoléfine.

10. Matière de support photographique selon l'une quelconque des revendications 1 à 9, caractérisée en ce que la couche de polyoléfine pigmentée endroit est préparée, pour recevoir une couche photographique, par un traitement préalable physique ou chimique.

11. Procédé pour la fabrication d'une matière de support photographique, dans lequel on applique sur un papier, par enduction par extrusion à la filière plate, au moins une couche d'une polyoléfine contenant du dioxyde de titane en une quantité comprise entre 10 et 20%, éventuellement des pigments colorants et/ou éventuellement des azurantsoptiques, caractérisé en ce que l'on incorpore en outre, dans la masse fondue pour extrusion, 0,1 à 5% en poids d'un carbonate d'un métal alcalino- terreux et/ou 0,2 à 10% en poids d'un oxyde d'un métal alcalino-terreux.
